# EUROPÄISCHE PATENTSCHRIFT

(11) **EP 0 297 306 B1**
(45) Veröffentlichungstag und Bekanntmachung des Hinweises auf die Patenterteilung: **20.01.1993**
(21) Anmeldenummer: 88108876.9
(22) Anmeldetag: 03.06.1988
(51) Int. Cl.: C25D 3/38

(54) **Wässriges saures Bad zur galvanischen Abscheidung glänzender und eingeebneter Kupferüberzüge**
Aqueous acid bath for the galvanic deposition of brightening and leveling copper coatings
Bain aqueux acide pour le dépôt galvanique de revêtements en cuivre brillants et nivelés

(30) Priorität: 30.06.1987 DE 3721985
(43) Veröffentlichungstag der Anmeldung: 04.01.1989
(73) Patentinhaber: SCHERING AKTIENGESELLSCHAFT, 13342 Berlin (DE)
(72) Erfinder: Dahms, Wolfgang, D-1000 Berlin 26 (DE); Seidenspinner, Hubert-Matthias, Dr. rer.nat., D-1000 Berlin 27 (DE)

(56) Entgegenhaltungen:
- EP-A- 0 107 109
- EP-A- 0 163 131

## Beschreibung

Die Erfindung betrifft ein saures Bad zur galvanischen Abscheidung glänzender und eingeebneter Kupferüberzüge.

Es ist seit langem bekannt, daß sauren, insbesondere den am meisten verbreiteten, schwefelsauren Kupferelektrolyten bestimmte organische Substanzen in geringen Mengen zugesetzt werden können, um statt einer kristallin-matten Abscheidung glänzende Kupferüberzüge zu erhalten. Für diesen Zweck sind zum Beispiel bekanntgeworden Polyäthylenglycol, Thioharnstoff, Gelatine, Melasse, Kaffee-Extrakt, "basische" Farbstoffe und Thiophosphorsäureester, die jedoch keinerlei praktische Bedeutung mehr besitzen, da die Qualität der mit Ihnen erhaltenen Kupferüberzüge nicht den heutigen Anforderungen entsprechen. So sind die Überzüge entweder zu spröde oder sie besitzen einen zu geringen Glanz beziehungsweise fallen in bestimmten Stromdichtebereichen reliefartig aus.

Gemische verschiedener chemisch unterschiedlicher Inhibitoren mit Thioverbindung verbesserten die Kupferabscheidung:

Vorgeschlagen wurde der Zusatz von Polyaly kliminen in Verbindung mit organischen Thioverbindungen (DE-PS 1246347) und Polyvinylverbindungen in Mischung mit sauerstoffhaltigen hochmolekularen Verbindungen und organischen insbesondere aromatischen Thioverbindungen (DE AS 15 21 062). Derartige Kupferelektrolyte erlauben aber nicht den Einsatz höherer kathodischer Stromdichten, und die abgeschiedenen Kupferüberzüge können außerdem nur nach einer vorausgegangenen Zwischenbehandlung vernickelt werden. In der genannten DE AS 15 21 062 wird außerdem ein saures Kupferbad beschrieben, das neben einer polymeren sauerstoffhaltigen Verbindung mit wasserlöslich machender Gruppe noch mindestens eine substituierte Phenazoniumverbindung gelöst enthält.

Bei diesen monomeren Phenazoniumverbindungen ist die anwendbare Stromdichte sowie das Alterungsverhalten nicht ausreichend. Weitere Veröffentlichungen verwenden die Kombination von organischen Thioverbindungen und nichtiogenen Netzmitteln mit anderen Farbstoffen wie zum Beispiel Kristall-Violett (Eu-PS 71512), Methylviolett (DE PS 225584), Amiden (US PS 4181582), Phthalocyanin-De1ivaten mit Apo-Safranin (US PS 3420999).

Anstelle des Farbstoffes wurden auch undefinierte Umsetzungsprodukte von Polyaminen mit Benzylchlorid (US PS 4110176) beziehungsweise Epichlorhydrin (EU PS 68807) oder solche mit Thioverbindungen und Acrylamid (EU PS 107109) vorgeschlagen.

Sie ergeben alle ungleichmäßige Abscheidungen insbesondere in Kombination mit stickstoffhaltigen Thioverbindungen.

Einen wesentlichen Fortschritt erbrachten Bäder, die polymere Phenazoniumverbindungen (DE PS 2039831) enthielten. Sie finden hauptsächlich in Kombination mit nichtionogenen Netzmitteln und organischen Schwefelverbindungen Anwendung.

Nachteilig ist die hohe Einebnung im hohen Stromdichtebereich im Vergleich zur geringen Einebnung im niedrigen Bereich, was bei der Verkupferung von gedruckten Schaltungen zu Lochrandabflachungen an den Bohrlöchern führt. In der dekorativen Kupferabscheidung machen sich die unterschiedlichen Bereiche in der Stromdichte unschön bemerkbar.

Aufgabe dieser Erfindung ist es, diese Nachteile zu vermeiden und darüber hinaus die Einebnung und gleichmäßige Abscheidung im Bereich niedriger Stromdichte zu verbessern.

Diese Aufgabe wird erfindungsgemäß durch ein saures Bad gemäß dem kennzeichnenden Teil des Patentanspruchs gelöst.

Vorteilhafte Weiterentwicklungen sind in den Unteransprüchen aufgeführt.

Zusätzlich können noch Einebner, wie zum Beispiel Thioharnstoffderivate oder polymere Phenazoniumverbindungen von Fall zu Fall die Einebnung im hohen Bereich verbessern.

Die Mengen, in denen die Benzthiazolium-Verbindungen zugegeben werden müssen, um eine deutliche Verbesserung der Kupferabscheidung zu erzielen, sind gering und betragen etwa 0.0005 bis 0.3 g/Liter vorzugsweise 0.002 bis 0.05 g/Liter. Tabelle 1 enthält Beispiele für erfindungsgemäß zu verwendende Substanzen und Angaben über die bevorzugten Konzentrationen im Bad.

Die Benzthiazolium-Verbindungen sind an sich bekannt oder können nach an sich bekannten Verfahren beispielsweise wie folgt hergestellt werden.

Zunächst wird das entsprechende Benzthiazolderivat am Stickstoff alkyliert, dieser Ring mit Hydrazin-hydrat geöffnet und mit Diaalkylaminobenzoylchlorid zum gewünschten Produkt umgesetzt.

### Herstellungsvorschrift für Verbindung Nr. 1

In einem 4-l-Drehhalskolben mit KPG-Rührer, Rückflußkühler und Tropftrichter mit Druckausgleich werden 587 g ( 3.20 mol) 4-Dimethylamino-benzoylchlorid in 2,4 l Toluol suspendiert, auf 60° C erwärmt und unter Stickstoff in 30 min mit einer Lösung von 445 g (3,20 mol) N-Methyl-2-mercaptoanilin versetzt. Man rührt 1 h bei Siedetemperatur, läßt abkühlen und saugt das ausgefallene Produkt ab. Nach Waschen mit ca. 2 l Toluol und Trocknen bei 50° C im Vakuum erhält man 940 g (96 % der Theorie) hellgelbes Pulver, das zwischen 180 und 220° C unter Zersetzung schmilzt.

Die folgende Tabelle II enthält Beispiele für sauerstoffhaltige, hochmolekulare Verbindungen zur Verwendung als zusätzliche Komponente und deren bevorzugte Anwendungskonzentrationen:

Die folgende Tabelle III enthält Beispiele für organische stickstofffreie Thioverbindungen mit wasserlöslichen Gruppen zur zusätzlichen Verwendung als Komponente und deren bevorzugte Anwendungskonzentration:

Die Einzelkomponenten des erfindungsgemäßen Kupferbades können im allgemeinen vorteilhaft innerhalb folgender Grenzkonzentrationen im anwendungsfertigen Bad enthalten sein.

| | |
|---|---|
| Thiazolium-Verbindung vorzugsweise | 0,0005 - 0,3 g / Liter |
| | 0,002 - 0,05 g / Liter |
| Sauerstoffhaltige, hochmolekulare Verbindungen vorzugsweise | 0,005 - 20 g / Liter |
| | 0,01 - 5 g / Liter |
| Organische Thioverbindungen mit wasserlöslich machenden Gruppen vorzugsweise | 0,0005 - 0,2 g / Liter |
| | 0,001 - 0,03 g / Liter |

Die Grundzusammensetzung des erfindungsgemäßen Bades kann in weiten Grenzen schwanken. Im allgemeinen wird eine wässrige Lösung folgender Zusammensetzung benutzt:

| | |
|---|---|
| Kupfersulfat (CuSO₄ . 5H₂0) vorzugsweise | 20 - 250 g / Liter, |
| | 60 - 80 g / Liter oder |
| | 180 - 220 g / Liter |
| Schwefelsäure vorzugsweise | 50 - 350 g / Liter, |
| | 180 - 220 g / Liter oder |
| | 50 - 90 g / Liter |
| Natriumchlorid vorzugsweise | 0,02 - 0,25 g / Liter, |
| | 0,05 - 0,12 g / Liter |

Anstelle von Kupfersulfat können zumindest teilweise auch andere Kupfersalze benutzt werden. Auch die Schwefelsäure kann teilweise oder ganz durch Fluoroborsäure, Methansulfonsäure oder andere Säuren ersetzt werden. Die Zugabe von Natriumchlorid kann ganz oder teilweise entfallen, wenn in den Zusätzen bereits Halogenionen enthalten sind.

Außerdem können im Bad auch zusätzlich übliche Glanzbildner, Einebner, wie zum Beispiel Thioharnstoffderivate oder polymere Phenazoniumverbindungen, und/oder Netzmittel enthalten sein.

Zur Herstellung des erfindungsgemäßen Bades werden die Einzelkomponenten der Grundzusammensetzung hinzugefügt.

Die Arbeitsbedingungen des Bades sind wie folgt:

| | |
|---|---|
| pH - Wert: | <1 |
| Temperatur: | 15 - 45°C, vorzugsweise 25° C |
| kath. Stromdichte : | 0.5 - 12 A/dm², vorzugsweise 2 - 4 A/dm² |

Elektrolytbewegung erfolgt durch Einblasen von sauberer Luft, so stark, Daß die Elektrolytoberfläche in starker Wallung sich befindet.

Als Anode wird Kupfer mit einem Gehalt von 0.02 bis 0.067 % Phosphor verwendet.

Die folgenden Beispiele dienen zur Erläuterung der Erfindung:

### BEISPIEL 1

Einem Kupferbad der Zusammensetzung
80 g/Liter Kupfersulfat (CuSo₄.5H₂O)
180 g/Liter Schwefelsäure konz.
0,08 g/Liter Natriumchlorid
werden als Glanzbilder
0,6 g/Liter Polypropylenglycol und
0,02 g/Liter 3-Mercaptopropan-sulfonsäure, Natriumsalz
zugegeben. Bei einer Elektrolyttemperatur von 30° C enthält man in der Hull-Zelle bei einer Stromdichte oberhalb 0,8 A/dm² glänzende Abscheidungen, bei einer Stromdichte unterhalb 0,8 A/dm² dagegen matte Abscheidungen.

Setzt man dem Bad
0,02 g/Liter Verbindung Nr. 1 oder
0,01 g/Liter Verbindung Nr. 2 oder
0,01 g/Liter Verbindung Nr. 3 oder
0,02 g/Liter Verbindung Nr. 4 oder
0,04 g/Liter Verbindung Nr. 5 oder
0,01 g/Liter Verbindung Nr. 6 oder
0,01 g/Liter Verbindung Nr.7 aus Tabelle I
zu, so ist der gesamte Stromdichtebereich auf dem Hull-Zellen-Prüfblech glänzend.

### BEISPIEL 2

Einem Kupferbad folgender Zusammensetzung
60 g/Liter Kupfersulfat (CuSO₄.5H₂O)
220 g/Liter Schwefelsäure konz.
0,1 g/Liter Natriumchlorid
werden
1,0 g/Liter βNaphthol -polyglycoläther und
0,01 g/Liter Bis (w-sulfohydroxypropyl)disulfid. Dinatriumsalz zugegeben.

Bei einer mittleren Stromdichte von 2 A/dm² wird eine gedruckte, nach der Additivtechnik verkupferte Schaltung 60 Minuten verstärkt. Hierbei zeigen sich um die Bohrlöcher matte abgeflachte Höfe, die nach dem Verzinnen deutliche Risse aufweisen.

Setzt man dem Bad außerdem 0,02 g/Liter Verbindung 7 aus Tabelle I zu, so sind die Bohrlöcher auch nach dem Verzinnen einwandfrei.

### BEISPIEL 3

Einem Kupferbad der Zusammensetzung
200,0 g/Liter Kupfersulfat (CuSO₄ .5 H₂O)
65,0 g/Liter Schwefelsäure
0,2 g/Liter Natriumchlorid
werden als Glanzbildner 0.2 g/Liter Polyäthylenglycol, 0.01 g/Liter Bis (w-sulfopropyl)-disulfid, Dinatriumsalz, und
0.02 g/Liter polymeres 7-Dimethylamino-5-phenyl-phenazonium-chlorid
zugegeben. Bei einer Elektrolyttemperatur von 27°C erhält man bei einer Stromdichte von 1 A/dm² und Lufteinblasung zwar glänzende Kupferüberzüge, die Einebnung beträgt bei einer Schichtdicke von 3.4 µm nur 27%. Gibt man dem Bad zusätzlich 0.01 g/Liter der Substanz 1 (Tabelle I) zu, so steigt die Einebnung unter gleichen Arbeitsbedingungen auf 35% an. Sie erhöht sich also um 30%.

### BEISPIEL 4

Einem Kupferbad folgender Zusammensetzung
80 g/Liter Kupfersulfat (CuSO₄ . 5 H₂O)
200 g/Liter Schwefelsäure, konz.
0,06 g/Liter Natriumchlorid
werden
0,4 g/Liter Oktanolpolyalkylenglykoläther
0,01 g/Liter Di-n-propylthioäther-di-w-sulfonsäure, Dinatriumsalz und
0,01 g/Liter polymeres 7-Dimethylamino-5-phelyl-phenazoniumchlorid zugegeben.

Bei einer mittleren Stromdichte von 2,4 A/dm² wird eine gedruckte durchkontaktierte Schaltung 50 Minuten verkupfert. Die Platte sieht speckig glänzend aus und hat sehr starke Fehlstellen an den Bohrlochkanten.

Ersetzt man das polymere Produkt durch 0.01 g/Liter der Verbindung 4 aus Tabelle I, so ist die Schaltung glänzend und hat gute Bohrlochkanten.

## Patentansprüche

1. Wässriges saures Bad zur galvanischen Abscheidung glänzender und eingeebneter Kupferüberzüge, gekennzeichnet durch einen Gehalt an mindestens einer Benzthiazolium-Verbindung der allgemeinen Formel in der
R₁ C₁-C₅-Alkyl, gegebenenfalls substituiertes Aryl oder Aralkyl,
R₂ Wasserstoff, C₁-C₅-Alkyl oder C₁-C₅-Alkoxy,
R₃ und R₄ jeweils C₁-C₅-Alkyl und
X einen Säurerest darstellen.

2. Wässriges saures Bad gemäß Anspruch 1, worin
R₁ Methyl, Äthyl, n-Propyl, i-Propyl, Phenyl oder Benzyl,
R₂ Wasserstoff, Methyl, Ätyhl, n-Propyl oder i-Propyl,
R₃ und R₄ jeweils Methyl, Äthyl, n-Propyl oder i-Propyl und
X einen Säurerest darstellen.

3. Wässriges saures Bad gemäß Ansprüchen 1 und 2, worin die R₂-Gruppe in 5-oder 6-Stellung angeordnet ist.

4. Wässriges saures Bad gemäß Ansprüchen 1 und 2, worin X einen Rest der Salzsäure, Schwefelsäure, Methansulfonsäure, Essigsäure, Toluolsulfonsäure oder Methanschwefelsäure darstellt.

5. Wässriges saures Bad gemäß Ansprüchen 1 bis 4, enthaltend die Thiazolium-Verbindungen in Konzentrationen von 0.0005 bis 0.3 g/Liter, vorzugsweise 0.002 bis 0.05 g/Liter.

6. Wässriges saures Bad gemäß Ansprüchen 1 bis 5, gekennzeichnet durch einen zusätzlichen Gehalt an mindestens einer sauerstoffhaltigen hochmolekularen Verbindung.

7. Wässriges saures Bad gemäß Anspruch 6, enthaltend
Polyvinylalkohol,
Carboxymethylcellulose,
Polyäthylenglycol,
Polypropylenglycol,
Stearinsäure-Polyglycolester,
Ölsäure-Polyglycolester,
Stearylalkohol-Polyglycoläther,
Nonylphenol-Polyglycoläther,
Oktanolpolyalkylenglycoläther,
Oktandiol-bis-(polyalkylenglycoläther),
Polyoxypropylenglycol,
Polyäthylen-propylenglycol oder
β-Naphthol-Polyglycoläther.

8. Wässriges saures Bad gemäß Ansprüchen 6 und 7, enthaltend die sauerstoffhaltigen hochmolekularen Verbindungen in Konzentrationen von 0,005 bis 20 g / Liter, vorzugsweise 0,01 bis 5 g/Liter.

9. Wässriges saures Bad gemäß Ansprüchen 1 bis 5 gekennzeichnet durch einen zusätzlichen Gehalt an einer organischen stickstofffreien Thioverbindung mit wasserlöslich machenden Gruppen.

10. Wässriges saures Bad gemäß Anspruch 9, enthaltend
3-Mercaptopropan-1-sulfonsäure, Natriumsalz
Thiophosphorsäure-0-äthyl-bis-(w-sulfopropyl)-ester,Dinatriumsalz,
Thiophosphorsäure-tris-(w-sulfopropyl)-ester, Trinatriumsalz,
Thioglycolsäure,
Äthylendithiodipropylsulfonsäure, Natriumsalz
Di-n-propythioäther-di-w-sulfonsäure, Dinatriumsalz,
Bis(w-sulfopropyl)disulfid, Dinatriumsalz,
Bis(w-sulfohydroxypropyl)disulfid, Dinatriumsalz,
Bis(w-sulfobutyl)disulfid, Dinatriumsalz,
Methyl-(w-sulfopropyl)disulfid, Natriumsalz oder
Methyl-(w-sulfobutyl)trisulfid, Natriumsalz.

11. Wässriges saures Bad gemäß Ansprüchen 9 und 10, enthaltend die organischen stickstofffreien Thioverbindungen mit wasserlöslich machenden Gruppen in Konzentrationen von 0,0005 bis 0,2 g/Liter, vorzugsweise 0.001 bis 0,03 g/Liter.

12. Wässriges saures Bad, gekennzeichnet durch einen Gehalt an Thiazoliumverbindungen gemäß Ansprüchen 1 bis 5, sauerstoffhaltigen hochmolekularen Verbindungen gemäß Ansprüchen 6 bis 8 und organischen stickstofffreien Thioverbindungen mit wasserlöslich machenden Gruppen gemäß Ansprüchen 9 bis 11.

13. Wässriges saures Bad gemäß Anspruch 12, dadurch gekennzeichnet, daß dieses einen pH-Wert <1 aufweist.

14. Verfahren zur galvanischen Abscheidung glänzender und eingeebneter Kupferüberzüge, dadurch gekennzeichnet, daß galvanische Kupferbäder gemäß den Ansprüchen 1 bis 13 bei Temperaturen von 15 bis 45° C und Stromdichten von 0.5 bis 12 A/dm² verwendet werden.

## Claims

1. Aqueous acid bath for electrodeposition of brilliant and levelled copper coatings characterized by a content of at least one benzothiazole compound of the general formula in which
R₁ represents C₁-C₅-alkyl or, as the case may be, a substituted aryl or aralkyl group,
R₂ represents hydrogen, a C₁-C₅-alkyl or C₁-C₅-alkoxy group,
R₃ and R₄ in each case represent a C₁-C₅-alkyl group, and
X represents an acid radical.

2. Aqueous acid bath in accordance with Claim 1, where
R₁ represents methyl, ethyl, n-propyl, iso-propyl, phenyl or benzyl,
R₂ represents hydrogen, methyl, ethyl, n-propyl or isopropyl,
R₃ and R₄ in each case represent methyl, ethyl, n-propyl or iso-propyl, and
X represents an acid radical.

3. Aqueous acid bath in accordance with Claims 1 and 2, where the R₂-group is in the 5 or 6 position.

4. Aqueous acid bath in accordance with Claims 1 and 2, where X represents a radical of hydrochloric acid, sulphuric acid, methanesulphonic acid, acetic acid, toluenesulphonic acid or methanesulphuric acid.

5. Aqueous acid bath in accordance with Claims 1 to 4, containing said thiazole compounds in concentrations of 0.0005 to 0.3 g/litre, preferably 0.002 to 0.05 g/litre.

6. Aqueous acid bath in accordance with Claims 1 to 5, characterized in that it contains at least one additional oxygen-containing high molecular compound.

7. Aqueous acid bath in accordance with Claim 6, containing polyvinyl alcohol,
carboxymethyl cellulose,
polyethylene glycol,
polypropylene glycol,
polyglycol stearate,
polyglycol oleate,
stearyl alcohol polyglycol ether,
nonylphenol polyglycol ether,
octanolpolyalkylene glycol ether,
octanediol-bis-(polyalkylene glycol ether),
polyoxypropylene glycol,
polyethylene-propylene glycol, or
β-naphthol polyglycol ether.

8. Aqueous acid bath in accordance with Claims 6 and 7, containing said oxygen-containing high molecular compounds in concentrations of 0.005 to 20 g/litre, perferably 0.01 to 5 g/litre.

9. Aqueous acid bath in accordance with Claims 1 to 5, characterized in that it contains an additional organic nitrogen-free thio compound with water-solubilizing groups.

10. Aqueous acid bath in accordance with Claim 9, containing 3-mercaptopropane-1-sulphonic acid, sodium salt,
o-ethyl-bis-(w-sulphopropyl)-thiophosphate, disodium salt,
tris-(w-sulphopropyl)-thiophosphate, trisodium salt,
thioglycolic acid,
ethylene dithiodipropyl sulphonic acid, sodium salt,
di-n-propylthio-ether-di-w-sulphonic acid, disodium salt,
bis(w-sulphopropyl)disulphide, disodium salt,
bis(w-sulphodydroxypropyl)disulphide, disodium salt,
bis(w-sulphobutyl)disulphide, disodium salt,
methyl-(w-sulphopropyl)disulphide, sodium salt, or
methyl-(w-sulphobutyl)trisulphide, sodium salt.

11. Aqueous acid bath in accordance with Claims 9 and 10, containing said organic nitrogen-free thio compounds with solubilizing groups in concentrations of 0.0005 to 0.2 g/litre, preferably 0.001 to 0.03 g/litre.

12. Aqueous acid bath, characterized in that it contains thiazole compounds in accordance with Claims 1 to 5, oxygen-containing high molecular compounds in accordance with Claims 6 to 8 and organic nitrogen-free thio compounds with solubilizing groups in accordance with Claims 9 to 11.

13. Aqueous acid bath in accordance with Claim 11, characterized in that said bath has a pH of less than 1.

14. Method for the electrodeposition of brilliant and levelled copper coatings, characterized in that the electrolytic copper baths in accordance with Claims 1 to 13 are used at temperatures of 15 to 45 °C and current densities of 0.5 to 12 A/dm².

## Revendications

1. Bain aqueux acide pour la déposition électrolytique de couches de cuivre brillantes et lissées, caractérisé par une teneur en au moins un composé de benzothiazole de la formule générale dans laquelle
R₁ représente du C₁-C₅-alkyle, le cas échéant de l'aryle ou de l'aralkyle substitués,
R₂ représente de l'hydrogène, du C₁-C₅-alkyle ou du C₁-C₅-alkoxy,
R₃ et R₄ représentent respectivement du C₁-C₅-alkyle et
X représente un résidu acide.

2. Bain aqueux acide suivant revendication 1, où
R₁ représente du méthyle, de l'éthyle, du n-propyle, du i-propyle, du phényle ou du benzyle,
R₂ représente de l'hydrogène, du méthyle, de l'éthyle, du n-propyle ou du i-propyle,
R₃ et R₄ représentent respectivement du méthyle, de l'éthyle, du n-propyle ou du i-propyle et
X représente un résidu acide.

3. Bain aqueux acide suivant revendications 1 et 2, où le groupe R₂ est disposé en position 5 ou 6.

4. Bain aqueux acide suivant revendications 1 et 2, où X représente un résidu de l'acide chlorhydrique, de l'acide sulfurique, de l'acide méthanesulfonique, de l'acide acétique, de l'acide toluènesulfonique ou de l'acide méthanesulfurique.

5. Bain aqueux acide suivant revendications 1 à 4, contenant les composés de thiazole à des concentrations comprises entre 0,0005 et 0,3 g/litre, de préférence entre 0,002 et 0,05 g/litre.

6. Bain aqueux acide suivant revendications 1 à 5, caractérisé en ce qu'il contient en plus au moins un composé oxygénifère à poids moléculaire élevé.

7. Bain aqueux acide suivant revendication 6, contenant les composés suivants
- alcool polyvinylique,
- cellulose carboxyméthylique,
- polyéthylène glycol,
- polypropylène glycol,
- polyglycol stéarate,
- polyglycol oléate,
- éther polyglycolique de l'alcool stéarylique,
- éther polyglycolique du nonylphénol,
- éther polyalkylène-glycolique de l'octanol,
- octandiol-bis-(polyalkylène glycol éther),
- polyoxypropylène glycol,
- polyéthylène propylène glycol, ou
- éther polyglycolique du β-naphthol.

8. Bain aqueux acide suivant revendications 6 et 7, contenant les-dits composés oxygénifères à poids moléculaire élevé à des concentrations comprises entre 0,005 et 20 g/litre, de préférence entre 0,01 et 5 g/litre.

9. Bain aqueux acide suivant revendications 1 à 5, caractérisé en ce qu'il contient en plus un composés organique thio non-azoté comprenant des groupes solubilisants dans l'eau.

10. Bain aqueux acide suivant revendication 9, contenant les composés suivants
- sel de sodium de l'acide mercapto-3-propane-sulfonique-1,
- sel disodique du o-éthly-bis-(w-sulfopropyle) thiophosphate,
- sel trisodique du tris-(w-sulfopropyle) thiophosphate,
- acide thioglycolique,
- sel de sodium de l'acide éthylène-di-thiodipropyle-sulfonique,
- sel disodique de l'acide di-n-propylethio-éther-di-w-sulfonique,
- sel disodique du bis(w-sulfopropyle)-disulfure,
- sel disodique du bis(w-sulfobutyle)-disulfure,
- sel de sodium du methyle-(w-sulfopropyle)-disulfure, ou
- sel de sodium du methyle-(w-sulfobutyle)-trisulfure.

11. Bain aqueux acide suivant revendications 9 et 10, contenant les-dits composés thio organiques non-azotés, comprenant des groupes solubilisants dans l'eau, à des concentrations comprises entre 0,0005 et 0,2 g/litre, de préférence entre 0,001 et 0,03 g/litre.

12. Bain aqueux acide, caractérisé en ce qu'il contient des composés de thiazole suivant revendications 1 à 5, des composés oxygénifères à poids moléculaire élevé suivant revendications 6 à 8 et des composés thio organiques non-azotés comprenant des groupes solubilisants dans l'eau suivant revendications 9 à 11.

13. Bain aqueux acide suivant revendication 12, caractérisé en ce que ce bain a un pH de moins de 1.

14. Procédé pour la déposition électrolytique de couches de cuivre brillantes et lissées, caractérisé en ce que des bains à cuivre suivant revendications 1 à 13 sont utilisés à des températures comprises entre 15 et 45 °C et à des densités de courant comprises entre 0,5 et 12 A/dm².
